# EUROPÄISCHE PATENTSCHRIFT

(11) **EP 2 513 387 B1**
(45) Veröffentlichungstag und Bekanntmachung des Hinweises auf die Patenterteilung: **11.02.2015**
(21) Anmeldenummer: 10800726.1
(22) Anmeldetag: 17.12.2010
(51) Int. Cl.: E04G 9/05

(54) **BETONSCHALUNGSPLATTE UND VERFAHREN ZUR HERSTELLUNG EINER BETONSCHALUNGSPLATTE**
CONCRETE FORMWORK BOARD AND METHOD FOR PRODUCING A CONCRETE FORMWORK BOARD
PLAQUE DE COFFRAGE EN BÉTON ET PROCÉDÉ DE FABRICATION D'UNE PLAQUE DE COFFRAGE EN BÉTON

(30) Priorität: 17.12.2009 DE 102009054858
(43) Veröffentlichungstag der Anmeldung: 24.10.2012
(73) Patentinhaber: DOKA GmbH, 3300 Amstetten (AT)
(72) Erfinder: MAURITZ, Raimund, A-3300 Amstetten (AT)
(74) Vertreter: Hoffmann Eitle
(86) Internationale Anmeldenummer: PCT/EP2010/070082
(87) Internationale Veröffentlichungsnummer: WO 2011/083033

(56) Entgegenhaltungen:
- EP-A1- 1 724 297
- DE-A1- 2 041 887
- DE-A1- 3 005 476
- GB-A- 2 092 063
- JP-A- 62 117 954

## Beschreibung

### Technisches Gebiet

Die Erfindung betrifft eine Betonschalungsplatte und ein Verfahren zur Herstellung einer Betonschalungsplatte.

Im Betonbau ist es üblich, Schalungen, die zumindest teilsweise aus Schalungsplatten bestehen, zu verwenden, um zu betonierende Wände, Decken und ähnliches abzugrenzen. Die beim Betonieren und Aushärten des Betons an den Beton unmittelbar anliegenden Schalungsplatten sind dabei besonderen Belastungen ausgesetzt. Dies betrifft beispielsweise wiederholte Feucht-/Trockenwechsel sowie die damit einhergehenden Quell- und Schwindvorgänge, Temperaturwechsel sowie die mechanische Belastung, beispielsweise durch Rüttler. Hierbei ist eine Bildung von Rissen an den Oberflächen der Betonschalungsplatten möglichst zu vermeiden. Dies ist für die Erreichung einer dauerhaft strukturfreien Oberfläche des Betons wesentlich.

### Stand der Technik

Aus der DE 23 57 516 A1 geht in diesem Zusammenhang eine Schalungsplatte auf Holzbasis hervor, deren Oberflächen durch eine faserverstärkte Schicht aus duroplastischem Harz verstärkt sind. Eine ähnliche Schalungsplatte, die speziell Melaminharz aufweist, ist in der EP 1 724 297 A1 beschrieben.

### Darstellung der Erfindung

Der Erfindung liegt die Aufgabe zugrunde, eine gegenüber dem Stand der Technik weiter verbesserte Betonschalungsplatte und ein Verfahren zur Herstellung derselben zu schaffen.

Die Lösung dieser Aufgabe erfolgt zum einen durch die im Patentanspruch 1 beschriebene Schalungsplatte.

Demzufolge weist diese eine mehrschichtige, d.h. zumindest zweischichtige faserarmierte Beschichtung auf, die dahingehend verbessert ist, dass die beispielsweise aufgrund der Polykondensation des Harzes unvermeidlichen Eigen- und Schwindspannungen reduziert werden, was zu verbesserten Eigenschaften der Betonschalungsplatte bei der Verwendung führt. Im Rahmen der Erfindung wurde nämlich herausgefunden, dass Temperaturwechsel, insbesondere in den Bereich unterhalb Raumtemperatur oder sogar unterhalb des Gefrierpunkts, zu Spannungen in der harzhaltigen Beschichtung führen, die Rissbildungen zur Folge haben können.

Ein erster Lösungsansatz besteht hierbei darin, dass das Harz einer an das Grundmaterial der Platte anliegenden Schicht beim ersten Aushärten einen geringeren Schwund aufweist als eine harzhaltige, weiter außen liegende Schicht. Hierdurch wird vermieden, dass ein Harz, das vergleichsweise umfangreich schwindet, beim direkten Anliegen an das Grundmaterial der Platte, insbesondere Holz, in dem zusätzlich Schwindspannungen auftreten, zu Rissbildung neigt. Durch die beschriebene Maßnahme werden die Eigenspannungen der weiter außen liegenden Schicht und/oder die Spannungen in dem Grundmaterial der Platte gewissermaßen aufgenommen, so dass es in den außen liegenden Schichten mit geringerer Wahrscheinlichkeit zu Rissbildung kommt und/oder sich diese nicht nennenswert ausbreiten. Gleichzeitig kann in den außen liegenden Schichten, insbesondere in einer äußersten, an den Beton anliegenden Schicht ein Harz verwendet werden, das eine besonders gute Beständigkeit gegen den Beton einschließlich die hierdurch erzeugte mechanische und alkalische Beanspruchung aufweist. Es hat sich gezeigt, dass durch den erfindungsgemäßen Aufbau auch bei tiefen Temperaturen und insbesondere in dem gesamten zu erwartenden Temperatur- und Feuchtespektrum die Rissbildung der Beschichtung umfangreich vermieden werden kann.

Ein zweiter Lösungsansatz besteht darin, die harzhaltige Beschichtung nicht beim Verpressen mit dem Grundmaterial der Schalungsplatte auszuhärten, was bei dem oben beschriebenen Ansatz in Kauf genommen wird. Jedoch werden die dadurch unvermeidlichen Eigenspannungen durch die oben beschriebenen Maßnahmen absorbiert. Gemäß dem zweiten Lösungsansatz wird ein bereits ausgehärteter, harzhaltiger Schichtstoff mit der Platte verpresst, insbesondere verklebt. Mit anderen Worten wird die Beschichtung nicht als sogenanntes Prepreg im sogenannten B-Stage mit dem Grundmaterial der Platte verpresst und hierbei ausgehärtet, sondern der für die Beschichtung vorgesehene Schichtstoff wird als Halbfabrikat ausgehärtet und erst in einem zweiten Arbeitsgang mit der Platte verpresst, insbesondere verklebt. Dieses Verpressen eines bereits ausgehärteten Schichtstoffs kann zum einen, in einer oder mehreren Lagen, auf das Grundmaterial der Platte, insbesondere Holz erfolgen. Insbesondere können einzelne Lagen in bereits ausgehärteter Form auf das Grundmaterial aufgelegt und beispielsweise durch Einschichtung von Klebstoff verpresst werden. Alternativ kann das Halbfabrikat bereits mehrschichtig und ausgehärtet vorbereitet werden und nachfolgend mit der Platte verpresst, insbesondere verklebt werden. Schließlich ist es ebenso denkbar, ein Halbfabrikat in der vorangehend oder nachfolgend beschriebenen Form, jedenfalls bereits ausgehärtet, zusammen mit einer nicht ausgehärteten Schicht, beispielsweise einem so genannten Prepreg, mit dem Grundmaterial der Platte zu verkleben.

In jedem Fall werden die in der Beschichtung auftretenden Eigenspannungen von vorneherein erheblich reduziert, da im Rahmen der Herstellung des Halbfabrikats der Schwund der Beschichtung frei erfolgen kann und nicht im Rahmen der Verpressung mit dem Grundmaterial der Platte "eingefroren" wird, was zu den beschriebenen Spannungen führt. Auch mit dem zuletzt beschriebenen zweiten Lösungsansatz konnten bei Versuchen mit derartigen Schalungsplatten gute Eigenschaften, insbesondere auch die Vermeidung von Rissbildung, die den Einsatz beeinträchtigt, festgestellt werden. Mit anderen Worten können bei dem zweiten Lösungsansatz zwei oder mehr Schichten verwendet werden, die unterschiedliche Harze oder das gleiche Harz, insbesondere Melaminharz, aufweisen können, insoweit den gleichen Schwund aufweisen, der jedoch beim Aushärten des Halbfabrikats auftritt und somit beim Verpressen mit dem Grundmaterial der Platte nicht in die Betonschalungsplatte eingebracht wird.

Im Hinblick auf die in der erfindungsgemäßen Beschichtung enthaltenen Fasern werden derzeit Glasfasern bevorzugt. Darüber hinaus kommen Basalt-, Zellulose-, Baumwoll-, Kunststoff-, Kohle- und Naturfasern sowie beliebige Mischungen dieser Faserarten in Betracht.

Bevorzugte Weiterbildungen der erfindungsgemäßen Faserplatte sind in den weiteren Ansprüchen beschrieben.

Für diejenige Beschichtung, die in einer an das Grundmaterial der Platte anliegenden Schicht ein anderes Harz aufweist als in einer weiter außen liegenden Schicht, wird für die innere Schicht derzeit ein Harnstoff-Melaminharz, ein durch Akrylharzzusatz plastifiziertes Harnstoff-Melaminharz oder ein durch Akrylharz plastifiziertes Melaminharz bevorzugt.

Diese Harzarten können mit weiter außen liegenden Schichten kombiniert werden, die ein Melaminharz oder ein durch Akrylharz plastifiziertes Melaminharz aufweisen. In jedem Fall ist bei dieser Ausführungsform jedoch der Schwund beim ersten Aushärten in der an das Grundmaterial der Platte anliegenden Schicht geringer als weiter außen. Insofern sind folgende Kombinationen (außen/innen) denkbar: Melaminharz/durch Akrylharz plastifiziertes Melaminharz; Melaminharz/Harnstoff-Melaminharz; durch Akrylharz plastifiziertes Melaminharz/Harnstoff-Melaminharz; durch Akrylharz plastifiziertes Melaminharz/durch Akrylharzzusatz plastifiziertes Harnstoff-Melaminharz. Dies trägt den Gegebenheiten Rechnung, wonach der Schwund beim ersten Aushärten von durch Akrylharzzusatz plastifiziertes Harnstoff-Melaminharz über Harnstoff-Melaminharz und durch Akrylharz plastifiziertes Melaminharz zu Melaminharz zunimmt.

Für die Beschichtung hat sich ferner, um insbesondere die oben genannten Effekte zu erreichen, eine Dicke von 0,3 mm bis 0,8 mm als vorteilhaft herausgestellt. Hierdurch können insbesondere die in dem Harz auftretenden Spannungen, auch bei umfangreichen Temperaturschwankungen, in den Griff bekommen werden.

Für die Fasern wird, insbesondere zur besseren Handhabbarkeit bei der Verarbeitung, die Form eines Vlieses und/oder Gewebes bevorzugt. Als vorteilhaft hat sich auch erwiesen, ein oder mehrere imprägnierte Faservliese mit einem nicht imprägnierten Gewebe zu kombinieren. Beim Verpressen des oder der Vliese mit dem Gewebe entweder direkt auf die Grundplatte oder zu einem Schichtstoff verflüssigt sich das Harz und dringt auch in das Gewebe ein. So entsteht ein guter Verbund des Gewebes mit dem Harz.

Um besonders gute Eigenschaften auf der unmittelbar an dem Beton anliegenden Fläche zu erhalten, wird für die erfindungsgemäße Betonschalungsplatte ferner bevorzugt, dass diese an ihrer Außenseite mit zumindest einem Melaminharz-Film und/oder einer so genannten Finishfolie und/oder einer Filmbeschichtung versehen ist. Der Melaminharz-Film kann beispielsweise eine Dicke von 0,1 mm bis 0,5 mm aufweisen. Bei einer Finishfolie kann es sich beispielsweise um ausgehärtetes, imprägniertes und lackiertes Papier handeln. Als Imprägnierharz kann beispielsweise Melaminharz und/oder Harnstoff-Melaminharz verwendet werden. Für die Finishfolie wird derzeit ein Flächengewicht von 40 g/m² bis 140 g/m² und/oder eine Dicke von 0,05 mm bis 0,2 mm bevorzugt. Bei einer Filmbeschichtung kann es sich um ein im sogenannten BStage des Harzes imprägniertes Papier, jedoch ohne Lack, handeln. Für das Imprägnierharz, das Flächengewicht und die Dicke gelten die oben genannten bevorzugten Bereiche. Durch eine derartige Beschichtung an der mit dem Beton in Berührung kommenden Außenseite können gute Eigenschaften im Hinblick auf die Trennung von dem Beton, die leichte Reinigbarkeit der Schalungsplatte, eine gute Kratz- und Chemikalienbeständigkeit erreicht werden. In diesem Fall ist es ferner als Gegenstand der Anmeldung anzusehen, dass die gesamte darunter liegende Beschichtung aus einem beim Verpressen mit der Platte ausgehärteten Harz, beispielsweise Harnstoff-Melaminharz oder plastifiziertem Akryl-Harnstoffmelaminharz ausgeführt ist. Hierbei kann nämlich auch der Vorteil genutzt werden, dass durch die Finishfolie eine bereits ausgehärtete Oberflächenschicht vorliegt, die für den Fall, dass so genannte Prepregs als darunter liegende Beschichtung verwendet werden, keine chemische Reaktion mit den Pressoberflächen ausführt. Hierdurch wird die Herstellung vereinfacht, und es können insbesondere so genannte Mehretagenpressen verwendet werden.

Die Lösung der oben genannten Aufgabe erfolgt ferner durch das im Anspruch 7 beschriebene Verfahren, bei dem entweder zumindest zwei Harze mit den beschriebenen unterschiedlichen Eigenschaften verwendet werden, oder ein Halbfabrikat, das Harz aufweist, ausgehärtet und nachfolgend mit dem Grundkörper der Betonschalungsplatte verpresst, insbesondere verklebt wird. Selbstverständlich können die genannten Vorgehensweisen kombiniert werden, und ein erfindungsgemäßes Produkt kann dadurch erzeugt werden.

Zur Realisierung der gewünschten Effekte hat es sich als vorteilhaft erwiesen, als Halbfabrikat ein Laminat aus Fasern und Harz vorzusehen. Alternativ kann als Halbfabrikat eine Finishfolie vorgesehen werden oder zusätzlich auf einem Halbfabrikat vorgesehen sein.

## Patentansprüche

1. Betonschalungsplatte mit einer mehrschichtigen faserarmierten Beschichtung, die in einer an das Grundmaterial der Platte anliegenden Schicht ein Harz aufweist, das beim ersten Aushärten einen geringeren Schwund aufweist, als ein Harz in einer außen liegenden Schicht oder als bereits ausgehärteter, harzhaltiger Schichtstoff mit dem Grundmaterial der Platte verklebt ist.

2. Betonschalungsplatte nach Anspruch 1, **dadurch gekennzeichnet, dass** das Harz in der an das Grundmaterial anliegenden Schicht ein Harnstoff-Melaminharz, ein durch Akrylharzzusatz plastifiziertes Harnstoff-Melaminharz oder durch Akrylharz plastifiziertes Melaminharz ist.

3. Betonschalungsplatte nach Anspruch 1 oder 2, **dadurch gekennzeichnet, dass** das Harz in der außen liegenden Schicht ein Melaminharz oder ein durch Akrylharz plastifiziertes Melaminharz ist.

4. Betonschalungsplatte nach einem der vorangehenden Ansprüche, **dadurch gekennzeichnet, dass** die Beschichtung eine Dicke von 0,3 bis 0,8 mm aufweist.

5. Betonschalungsplatte nach einem der vorangehenden Ansprüche, **dadurch gekennzeichnet, dass** die Fasern in Form eines Vlieses und/oder eines Gewebes vorliegen.

6. Betonschalungsplatte nach einem der vorangehenden Ansprüche, **dadurch gekennzeichnet, dass** die außen liegende Schicht an ihrer Außenseite mit zumindest einem Melaminharz-Film und/oder einer Finishfolie und/oder einer Filmbeschichtung versehen ist.

7. Verfahren zur Herstellung einer Betonschalungsplatte mit einer Beschichtung auf dem Grundmaterial der Platte, bei dem in einer an das Grundmaterial der Platte anliegenden Schicht ein Harz verwendet wird, das beim ersten Aushärten einen geringeren Schwund aufweist, als ein in einer weiter außen liegenden Schicht verwendetes Harz, oder ein Halbfabrikat, das Harz aufweist, ausgehärtet wird und nachfolgend mit der Betonschalungsplatte verklebt wird.

8. Verfahren nach Anspruch 7, **dadurch gekennzeichnet, dass** das Halbfabrikat ein Laminat aus Fasern und Harz ist.

9. Verfahren nach Anspruch 7 oder 8, **dadurch gekennzeichnet, dass** das Halbfabrikat eine Finishfolie ist.

## Claims

1. Concrete formwork panel having a multi-layer fibre-reinforced coating which has, in a layer abutting against the base material of the panel, a resin which, upon first hardening, exhibits less shrinkage than a resin in an outer layer or is adhered to the base material of the panel as an already hardened, resin-containing laminate.

2. Concrete formwork panel according to claim 1, **characterised in that** the resin in the layer abutting against the base material is a urea-melamine resin, a urea-melamine resin plasticised by acrylic resin additive or melamine resin plasticised by acrylic resin.

3. Concrete formwork panel according to claim 1 or 2, **characterised in that** the resin in the outer layer is a melamine resin or a melamine resin plasticised by acrylic resin.

4. Concrete formwork panel according to any of the preceding claims, **characterised in that** the coating has a thickness from 0.3 to 0.8 mm.

5. Concrete formwork panel according to any of the preceding claims, **characterised in that** the fibres are in the form of a woven and/or nonwoven material.

6. Concrete formwork panel according to any of the preceding claims, **characterised in that** the outer layer is provided on its outer side with at least one melamine resin film and/or a finish foil and/or a film coating.

7. Method for the manufacture of a concrete formwork panel having a coating on the base material of the panel, in which, in a layer abutting against the base material of the panel, there is used a resin which, upon first hardening, exhibits less shrinkage than a resin used in a layer which is further out, or a semi-finished product which has resin, is hardened and is subsequently adhered to the concrete formwork panel.

8. Method according to claim 7, **characterised in that** the semi-finished product is a laminate consisting of fibres and resin.

9. Method according to claim 7 or 8, **characterised in that** the semi-finished product is a finish foil.

## Revendications

1. Plaque de coffrage en béton munie d'un revêtement multicouches armé de fibres comportant, dans une couche reposant sur le matériau de base de la plaque, une résine qui présente, lors de son premier durcissement, une contraction inférieure à celle d'une résine dans une couche extérieure, ou étant un matériau résineux stratifié déjà durci qui est collée sur le matériau de base de la plaque.

2. Plaque de coffrage en béton selon la revendication 1, **caractérisée en ce que** la résine dans la couche reposant sur le matériau de base est une résine d'urée-mélamine, une résine d'urée-mélamine plastifiée par addition de résine acrylique ou une résine de mélamine plastifiée par une résine acrylique.

3. Plaque de coffrage en béton selon la revendication 1 ou 2, **caractérisée en ce que** la résine dans la couche extérieure est une résine de mélamine ou une résine de mélamine plastifiée par une résine acrylique.

4. Plaque de coffrage en béton selon une des revendications précédentes, **caractérisée en ce que** le revêtement présente une épaisseur allant de 0,3 à 0,8 mm.

5. Plaque de coffrage en béton selon une des revendications précédentes, **caractérisée en ce que** les fibres se présentent sous la forme d'un non tissé et/ou d'un tissu.

6. Plaque de coffrage en béton selon une des revendications précédentes, **caractérisée en ce que** la couche extérieure est munie, sur sa face extérieure, d'au moins un film en résine de mélamine et/ou d'une feuille de finition et/ou d'un revêtement en film.

7. Procédé de fabrication d'une plaque de coffrage en béton munie d'un revêtement sur le matériau de base de la plaque, dans lequel on utilise, dans une couche reposant sur le matériau de base de la plaque, une résine qui présente, lors de son premier durcissement, une contraction inférieure à celle d'une résine utilisée dans une couche plus extérieure, ou un produit semi-fini comportant de la résine qui est durci puis collé sur la plaque de coffrage en béton.

8. Procédé selon la revendication 7, **caractérisé en ce que** le produit semi-fini est un stratifié constitué de fibres et de résine.

9. Procédé selon la revendication 7 ou 8, **caractérisé en ce que** le produit semi-fini est une feuille de finition.
